# EUROPÄISCHE PATENTSCHRIFT

(11) **EP 2 586 881 B1**
(45) Veröffentlichungstag und Bekanntmachung des Hinweises auf die Patenterteilung: **06.02.2019**
(21) Anmeldenummer: 11009503.1
(22) Anmeldetag: 01.12.2011
(51) Int. Cl.: C21D 1/673, B21D 22/02, B21C 37/02, B21D 35/00, C21D 9/00

(54) **Verfahren zur Herstellung eines Formteiles aus hochfestem oder höchstfestem Stahl**
Method for producing a moulded part from high-strength steel
Procédé de fabrication d'une pièce moulée en acier très résistant ou extrêmement résistant

(30) Priorität: 28.10.2011 DE 102011117265
(43) Veröffentlichungstag der Anmeldung: 01.05.2013
(73) Patentinhaber: GEDIA Gebrüder Dingerkus GmbH, 57439 Attendorn (DE)
(72) Erfinder: Heuel, Gerhard, 57462 Olpe (DE); Freitag, Winfried, 57462 Olpe (DE)
(74) Vertreter: Köchling, Conrad-Joachim

(56) Entgegenhaltungen:
- EP-A1- 2 111 937
- AT-A4- 509 597
- DE-A1-102007 030 388
- DE-A1-102009 025 821

## Beschreibung

Die Erfindung betrifft ein Verfahren zur Herstellung eines Formteiles aus vorzugsweise hochfestem oder höchstfestem Stahl, wobei eine Platine aus härtbarem Stahl auf Austenitisierungstemperatur erwärmt wird, die erwärmte Platine in einem Umformwerkzeug warmumgeformt und im Werkzeug oder anschließend an den Formgebungsvorgang durch schnelle Abkühlung gehärtet wird, so dass das ferritische Gefüge des erwärmten Ausgangsmaterials in martensitisches Gefüge umgewandelt wird.

Im Stand der Technik ist es bekannt, insbesondere in der Herstellung von Kraftfahrzeug-Zulieferteilen mittels Formhärten, welches auch als Presshärten bezeichnet wird, Kraftfahrzeugteile, die hohen Belastungen standhalten, herzustellen. Beim Formhärten wird in einem ersten Arbeitsschritt eine Platine aus härtbarem Stahl auf Austenitisierungstemperatur von etwa 920 ° bis 950 ° erwärmt und anschließend während der Formgebung derart abgekühlt, dass sich das Gefüge aus einem ferritischen Ausgangsgefüge in ein martensitisches Gefüge umwandelt.

Es wird also in einem Schritt umgeformt und im gleichen Werkzeug gleichzeitig oder zeitnah gehärtet.

Häufig werden im Fahrzeugbau Platinen aus einem hochfesten oder höchstfesten Stahl verwendet, die mit einer Aluminium-Silizium-Beschichtung oder einer Nickel-Zink-Beschichtung versehen sind.

Die Anforderung an spezielle Teile am Fahrzeug, nämlich Bereiche mit unterschiedlichen Belastungseigenschaften zur Verfügung zu stellen, kann nicht allein durch das gezielte Härten einzelner Bereiche realisiert werden.

Aus der DE 10 2007 030 388 A1 ist ein Verfahren zur Herstellung eines gehärteten Blechbauteiles bekannt, wobei als Ausgangswerkstoff für das Blechbauteil ein mit unterschiedlichen Dickenbereichen flexibel gewalztes Stahlband verwendet wird, welches in einem Arbeitsschritt in einem Umformwerkzeug umgeformt und pressgehärtet wird. Bei diesem Verfahren muss also ein flexibel gewalztes Band als Basismaterial eingesetzt werden.

Aus der EP 2 111 937 A1 ist ein Verfahren zur Herstellung von in der Dicke variierenden flächigen Blechplatinen zur Fertigung von Bauteilen für Kraftfahrzeuge angegeben. Dabei wird als Ausgangswerkstück eine Blechplatine mit variabler Dicke vorgefertigt, die dann partiell nachgearbeitet, insbesondere nachgeprägt wird, sodass die Dicke der Blechplatine, welche bereits eine variable Dicke aufweist, lokal geändert wird. Es ist dort auch angegeben, dass auch die Möglichkeit besteht, die für ein Presshärten erwärmte Platine durch einen schnellen Schlag warm zu verprägen.

Aus der AT 509 597 A4 ist ein Verfahren zum Herstellen eines Formbauteiles aus Blech bekannt, wobei ein aus einem Blech abgetrennter bezüglich der Dicke abgestufter Rohling für ein anschließendes Presshärten abschnittsweise auf unterschiedliche Endtemperatur erwärmt wird. Der Rohling wird nach dem Abtrennen aus dem Blech erwärmt und durch ein Warmwalzen oder Warmpressen in seiner Dicke abgestuft. Anschließend wird er durch ein Heizelementfeld befördert und quer zur Förderrichtung abschnittsweise auf unterschiedliche Endtemperaturen erwärmt.

Aus der DE 10 2009 025 821 A1 ist ein Verfahren zur Herstellung eines Metallbauteiles bekannt, bei dem das Ausgangsmaterial verprägt wird und nach dem Verprägen zu einem Bauteil weiterverarbeitet wird, welches zumindest teilweise verprägte Bereiche aufweist, wobei das Ausgangsmaterial warmverprägt wird. Nach dem Verprägen kann das Ausgangsmaterial warm umgefort und/oder pressgehärtet werden.

Aufgrund des genannten Standes der Technik liegt der vorliegenden Erfindung die Aufgabe zugrunde, ein Verfahren zur Herstellung eines Formteils der eingangs genannten Art zu schaffen, bei dem Zonen unterschiedlicher Belastbarkeit am fertigen Formteil ausgebildet werden und das dabei kostengünstig und einfach in nur einem Werkzeug herstellbar ist.

Verfahrensmäßig schlägt die Erfindung zur Lösung der Aufgabe vor, dass während der Umformung die Platine gleichzeitig verpresst wird, so dass Abschnitte oder Zonen mit unterschiedlicher Materialdicke erzeugt werden.

Durch die gleichzeitige Verpressung zur Erzeugung verschieden dicker Zonen oder Abschnitte während der Umformung der Platine werden ohne großen Mehraufwand Zonen oder Abschnitte mit zueinander unterschiedlicher Belastbarkeit erzeugt.

Hierdurch ist es ermöglicht, Formteile mit genau definierten unterschiedlichen Beanspruchungsbereichen herzustellen, die dabei kostengünstig und einfach in nur einem Arbeitsgang im gleichen Werkzeug umformbar und pressbar sind. Ein weiterer großer Vorteil einer auf diese Art und Weise umgeformten Platine ist, dass zwischen den Zonen verschiedener Dicke ein homogener Übergang von Zone zu Zone erfolgt. Dies ist beispielsweise bei spanabhebend bearbeiteten Werkstücken zur Erzeugung unterschiedlicher Materialdicke nicht möglich. Insbesondere ist die Walzfaser nicht gestört, so dass das entstehende Formteil besonders hoch belastbar ist, da keine Bruchzonen oder Kerbbereiche bei der Umformung und Verpressung entstehen.

Weiter kann besonders bevorzugt vorgesehen sein, dass die Platine vor dem Umformvorgang mit einer Aluminium-Silizium-Beschichtung oder einer Zink-Nickel-Beschichtung versehen wird.

Insbesondere bei mit Aluminium-Silizium beschichteten Platinen muss eine genaue Erwärmung auf Austenitisierungstemperatur erfolgen, ohne dabei über die Austenitisierungstemperatur hinaus zu erwärmen, um die Beschichtung nicht zu beschädigen. Ferner darf eine derart beschichtete Platine nur eine gewisse Zeitdauer auf Austenitisierungstemperatur gehalten werden, um die Beschichtung nicht zu beschädigen. Dies ist durch das gleichzeitige Umformen, Verpressen und Härten ermöglicht.

Derartige Verfahren zur Warmumformung stellen einen erheblichen Kostenvorteil gegenüber herkömmlichen Verfahren dar.

Ein Ausführungsbeispiel der Erfindung ist in den Figuren dargestellt und im Folgenden näher beschrieben.

Es zeigt:
- Figur 1: ein erfindungsgemäßes warmumgeformtes Formteil in Draufsicht;
- Figur 1 A: desgleichen in Stirnansicht;
- Figur 2: eine Variante in Draufsicht;
- Figur 3: die Variante im Schnitt A-A der Figur 2 gesehen.

In den Figuren 1 und 1A ist ein warmumgeformtes Bauteil 1 aus hochfestem Stahl teilweise gezeigt. Das Bauteil 1 weist warm verpresste Zonen 2,3,4 unterschiedlicher Dicke auf und ist im Querschnitt U-förmig wie in Figur 1A gezeigt ist.

In den Figuren ist lediglich ein Teilabschnitt eines entsprechenden Bauteiles gezeigt. Das Bauteil wird aus einer Platine 1' aus härtbarem Stahl gefertigt, wie in Figur 2 in Draufsicht und in Figur 3 im Schnitt gezeigt, welche auf Austenitisierungstemperatur erwärmt wird, anschließend in einem Umformwerkzeug umgeformt und im Werkzeug durch schnelle Abkühlung gehärtet wird, so dass ferritisches Gefüge des erwärmten Ausgangsmaterials in martensitisches Gefüge umgewandelt wird. Erfindungsgemäß wird während der Umformung der Platine 1' gleichzeitig die Platine 1' verpresst, so dass Zonen 2,3,4 unterschiedlicher Materialdicke erzeugt werden. Ein nach einem derartigen Verfahren hergestelltes Bauteil weist durch die Zonen 2,3,4 unterschiedlicher Dicke Bereiche mit unterschiedlichen Belastungseigenschaften auf, so dass entsprechend der gewünschten Belastung ein entsprechendes Bauteil ausgebildet werden kann.

In Figur 2 ist eine entsprechende Platine 1' nach der Verpressung zur Formung der Zonen 2,3,4, aber vor der Umformung zum fertigen Formteil gezeigt. In Figur 3 ist diese Platine 1' im Längsschnitt A-A gezeigt.

Ein derartiges Bauteil ist mit einem Werkzeug gegebenenfalls in nur einem Arbeitsgang umformbar, härtbar und verpressbar, so dass nur geringe Herstellungskosten entstehen. Zudem wird bei einem derartigen Bauteil während der Herstellung die Walzfasern nicht zerstört, so dass ein homogener Übergang der Zonen unterschiedlicher Materialdicke und Härte entsteht. Auch hierdurch wird die Belastbarkeit erhöht.

## Patentansprüche

1. Verfahren zur Herstellung eines Formteiles aus vorzugsweise hochfestem oder höchstfestem Stahl, wobei eine Platine (1) aus härtbarem Stahl auf Austenitisierungstemperatur erwärmt wird, die erwärmte Platine (1) in einem Umformwerkzeug warmumgeformt und im Werkzeug oder anschließend an den Formgebungsvorgang durch schnelle Abkühlung gehärtet wird, so dass das ferritische Gefüge des erwärmten Ausgangsmaterials in martensitisches Gefüge umgewandelt wird, **dadurch gekennzeichnet, dass** während der Umformung die Platine (1) gleichzeitig verpresst wird, so dass Abschnitte oder Zonen (2,3,4) mit unterschiedlicher Materialdicke erzeugt werden.

2. Verfahren nach Anspruch 1, **dadurch gekennzeichnet, dass** die Platine (1) vor dem Umformvorgang mit einer Aluminium-Silizium-Beschichtung oder einer Zink-Nickel-Beschichtung versehen wird.

## Claims

1. A method for the production of a shaped part of preferably high-strength or highest-strength steel, a plate (1) of hardenable steel being heated to austenitizing temperature, the heated plate (1) being hot-formed in a hot-forming tool, and being hardened in the tool or subsequently to the forming process by rapid cooling, so that the ferritic structure of the heated starting material is transformed into a martensitic structure, **characterized by that** during the forming process the plate (1) is simultaneously pressed, so that portions or zones (2, 3, 4) of different material thicknesses are produced.

2. The method of claim 1, **characterized by that** the plate (1) is provided, prior to the forming process, with an aluminium-silicone coating or a zinc-nickel coating.

## Revendications

1. Procédé de fabrication d'une pièce de formage en acier de préférence à résistance haute ou à résistance la plus haute, une platine (1) en acier durcissable étant chauffée à la température d'austénitisation, la platine (1) chauffée étant formée à chaud dans un outil de matriçage à chaud, et étant durcie dans l'outil ou après le procédé de formage par refroidissement rapide, de façon que la structure ferritique du matériau premier chauffé soit transformée en une structure martensitique, **caractérisé en ce que** pendant le procédé de formage la platine (1) est simultanément compressée, de façon que des parties ou zones (2, 3, 4) d'épaisseur différente soient produites.

2. Procédé selon la revendication 1, **caractérisé en ce que** la platine (1) est pourvue, avant le procédé de formage, d'une couche d'aluminium-silicium ou d'une couche de zinc-nickel.
